# EUROPÄISCHE PATENTSCHRIFT

(11) **EP 0 801 700 B1**
(45) Veröffentlichungstag und Bekanntmachung des Hinweises auf die Patenterteilung: **14.11.2001**
(21) Anmeldenummer: 95943210.5
(22) Anmeldetag: 27.12.1995
(51) Int. Cl.: D21H 19/42, C08K 5/00, D21H 21/28, D21H 21/30

(54) **VERWENDUNG WEISSGETÖNTER KUNSTSTOFFE ZUM WEISSTÖNEN VON PAPIERSTREICHMASSEN UND DERART WEISSGETÖNTE PAPIERSTREICHMASSEN**
USE OF OPTICALLY BRIGHTENED PLASTICS FOR OPTICALLY BRIGHTENING PAPER-COATING COMPOUNDS AND PAPER-COATING COMPOUNDS OPTICALLY BRIGHTENED IN THIS MANNER
UTILISATION DE MATIERES PLASTIQUES BLANCHIES OPTIQUEMENT POUR LE BLANCHIMENT OPTIQUE DE PRODUITS DE COUCHAGE DU PAPIER, ET PRODUITS DE COUCHAGE DU PAPIER AINSI BLANCHIS

(30) Priorität: 05.01.1995 DE 19500195
(43) Veröffentlichungstag der Anmeldung: 22.10.1997
(73) Patentinhaber: BAYER AG, 51368 Leverkusen (DE)
(72) Erfinder: ECKSTEIN, Udo, D-51061 Köln (DE); KÖNIG, Joachim, D-51519 Odenthal (DE); PUCHNER, Fritz, D-50996 Köln (DE); FELDHUES, Ulrich, D-51465 Bergisch Gladbach (DE); KÖCHER, Matthias, D-51061 Köln (DE); VOGT, Uwe, D-40789 Monheim (DE); WENDEROTH, Eckhard, D-51381 Leverkusen (DE)
(86) Internationale Anmeldenummer: EP9505133
(87) Internationale Veröffentlichungsnummer: WO9621062

(56) Entgegenhaltungen:
- EP-A- 0 074 590
- EP-A- 0 274 666
- EP-A- 0 409 028
- DE-B- 1 108 560
- DE-B- 1 149 244
- US-A- 4 005 098
- : "Encyclopedia of ChemicalTechnology", 1978, KIRK-OTHMER, NEW YORK

## Beschreibung

Die Erfindung betrifft weißgetönte feinteilige Kunststoffe ihre Verwendung zum Weißtönen von Papierstreichmassen auf Basis synthetischer Bindemittel sowie Papierstreichmassen, die solche weißgetönten Kunststoffe enthalten.

Zur Herstellung gestrichener Papiere und Kartons werden in sehr großem Umfang wäßrige Streichmassen auf Basis polymerer Bindemittel verwendet. Übliche Bindemittel für Papierstreichmassen umfassen beispielsweise Butadien/Styrol-, Styrol/Butylacrylat-, Acrylnitril/Butadien/Styrol-, Styrol/Butadien/Acrylsäurealkylester-, Acrylsäurealkylester-, Ethylen/Vinylchlorid- und Ethylen/Vinylacetat-Copolymerisate sowie die Homopolymerisate Polyethylen, Polyvinylchlorid, Polyvinyliden-chlorid, Polyvinylacetat und Polyadditionsverbindungen wie Polyurethane.

Neben den üblichen Weißpigmenten - vor allem China Clay und Calciumcarbonatenthalten die Streichmassen zur optischen Aufhellung in der Regel anionische Weißtöner, z.B. solche vom Typ der Bis-triazinyl-aminostilben-disulfonsäuren. Diese Weißtöner führen jedoch nur zu sehr unbefriedigenden Weißeffekten und zu sehr niedrigen Vergrauungsgrenzen (= Weißtönerkonzentration, bei welcher eine weitere Weißtönerzugabe keine Steigerung oder sogar einen Abfall des Weißgrades ergibt). Darüber hinaus besitzen die genannten Weißtönertypen in den Streichmassen eine nicht ausreichende Lichtechtheit.

Man hat bereits empfohlen, durch Verwendung hydrophiler Cobinder oder Carrier den Weißeffekt in Streichmassen zu verbessern ("Das Papier" 36 (1982) 66; DE-A-3 502 038, EP-A 4 37 90). Durch die Hydrophilie der zugesetzten Komponenten wird allerdings die Wasserempfindlichkeit des gestrichenen Papiers in uner-wünschtem Ausmaß erhöht.

Man hat auch vorgeschlagen, Dispersionsaufheller in Gegenwart von Dispergatoren zu verwenden (GB-A-1 294 173, GB-A-1 349 934). Der erreichbare Weißgrad und die starke Abhängigkeit des Weißgrades von der Trockentemperatur können jedoch nicht zufriedenstellen.

Man hat auch bereits wasserlösliche Weißtöner mit Aminoplasten kondensiert und diese Kondensate besonders zum Weißtönen von Papierstreichmassen empfohlen (DE-A-3 112 435). Diese Vorschläge haben sich jedoch wegen ungenügender Lichtechtheit und rheologischer Schwierigkeiten nicht durchsetzen können.

Ferner ist es bekannt zum optischen Aufhellen von Papieren Kunststoffe wie Cellulose, Polyester, Polyamide und Harnstoff-Formaldehydhare in Verbindung mit Weißtönern zu verwenden (DE-B-1 108 560) bzw. mahtromolekulare Stoffe wie Vinylpolymerisate oder Vinylmischpolymerisate und Weißtöner einzusehen (DE-B-1 149 244). Auch werden zum Weißtönen von Papierstreichmassen Cellulosepulves in Verbindung mit Weißtönern verwendet (EP-A-0 409 028).

Die Herstellung von gestrichenen Papieren und Kartons mit hohem Weißgrad, hoher Vergrauungsgrenze und guter Lichtechtheit ist eine schwierige, bisher noch nicht befriedigend gelöste Aufgabe.

Es wurde nun überraschenderweise gefunden, daß weißgetönte feinteilige Kunststoffe, die keine Aminoplasten sind, Papierstreichmassen sehr hohe Weißgrade, hohe Vergrauungsgrenzen und hohe Lichtechtheiten verleihen.

Gegenstand der Erfindung sind also weißgetönte feinteilige Kunststoffe aus der Reihe Polyacrylnitril sowie ihre Verwendung zum Weißtönen von Papierstreichmassen auf Basis synthetischer Bindemittel.

Weiterer Gegenstand der Erfindung sind mit Hilfe dieser weißgetönten Kunststoffe weißgetönte Papierstreichmassen.

Die den erfindungsgemäß zu verwendenden weißgetönten Kunststoffen zugrundeliegenden Kunststoffe umfassen Polyacrylnitrile.

Bevorzugte Polyacrylnitrile besitzen Intrinsic-Viskositäten (gemessen in Dimethylformamid bei 20°C) von 1,18 bis 2.22 dl/g.

"Feinteilig" im Sinne der Erfindung sind Kunststoffpulver mit einer (als Gewichtsmittel bestimmten) Teilchengröße von unter 1 µm.

Für die Auswahl bevorzugter Weißtöner kann sich der Fachmann an den optischen Aufhellern orientieren, die beim Weißtönen im Textilbereich eingesetzt werden. Bevorzugte Weißtöner ergeben auf Textilfasern vergleichsweise hohe Lichtechtheiten - gemessen im Xenotest in Anlehnung an die Richtlinien für die Bestimmung der Farbechtheiten nach DIN 54004 - von mindestens 4, vorzugsweise von 5 bis 7.

Bevorzugt verwendete Weißtöner für feinteilige Polyacrylnitrile sind Verbindungen der Formeln: worin
- R: Ethyl oder Phenyl bedeutet;
worin
- X: für CH oder N,
- R¹: für CH₃ oder CH₂-C₆H₅ und
- R²: für H oder SO₂-CH₃ stehen;
und worin
- R³: für NH₂, CH₃, NH-C₃H₆-N(CH₃)₃⁺ An⁻, C₂H₄-N(CH₃)₃⁺ An⁻, CH₂-CH(CH₃)-N(CH₃)₃⁺ An⁻, CH(CH₃)-CH₂-N(CH₃)₃⁺ An⁻, C₂H₄-O-CH(CH₃)-CH₂-N(CH₃)₃⁺ An⁻ oder C₂H₄-CO-NH-C₃H₆-N(CH₃)₃⁺ An⁻
und
- An⁻: das Anion einer Mineralsäure, Ameisensäure, Essigsäure, Milchsäure oder ⁻O₃SOCH₃ bedeuten.

Die weißgetönten Kunststoffe enthalten weißgetöntes Polyacrylnitril mit Weißtönern der Formeln (1) oder (2).

Die feinteiligen weißgetönten Kunststoffe können in Pulverform in die Papierstreichmassen eingearbeitet werden. In den meisten Fällen dürfte es jedoch bequemer sein, die feinteiligen Kunststoffe vor oder nach der Applikation der Weißtöner in wäßriger Phase zu dispergieren und, nachdem gegebenenfalls noch der Weißtöner appliziert worden ist, die erhaltene wäßrige Kunststoffdispersion in die Papierstreichmassen einzuarbeiten.

Diese Kunststoff-Dispersionen können A) 1 bis 30 Gew.-%, vorzugsweise 5 bis 25 Gew.-% der weißgetönten Polymeren, B) 1 bis 50 Gew.-%, vorzugsweise 5 bis 20 Gew.-% oberflächenaktive Stoffe, C) 0 bis 15 Gew.-% Konservierungsmittel und D) 20 bis 98 Gew.-%, vorzugsweise 55 bis 90 Gew.-% Wasser enthalten, wobei bis zur Hälfte des Wassers durch hydrotrope Substanzen, wie z.B. Ethylenglykol oder Glycerin ersetzt werden kann und sich die Prozentangaben jeweils auf die Summe A + B + D beziehen.

Als oberflächenaktive Stoffe können anionische, kationische und/oder nichtionogene oberflächenaktive Stoffe verwendet werden, wie sie beispielsweise in Methoden der Organischen Chemie (Houben-Weyl), 4. Aufl., Bd. XIV/I, Georg Thieme Verlag, Stuttgart 1961, S. 190 f. und in der DE-A-2 334 769, Seiten 8 bis 10 (GB-A-1 417 071) beschrieben sind. Dispersionen der erfindungsgemäß zu verwendenden feinteiligen weißgetönten Kunststoffe können beispielsweise folgendermaßen hergestellt werden:

Man behandelt zunächst die pulverförmigen Polymeren mit den für das ausgewählte Substrat geeigneten Weißtönern in wäßrigen Systemen bei Temperaturen von 60°C bis zur Kochtemperatur, bis die Weißtöner vollständig auf das Substrat aufgezogen sind. Gegebenenfalls verwendet man weitere Hilfsmittel.

Die Weißtöner können aber auch im Einschmelzverfahren auf den entsprechenden Polymermaterialien fixiert werden.

Die Einsatzmenge der verwendeten Weißtöner auf dem Substrat richtet sich nach dem angestrebten Aufhelleffekt; sie liegt zwischen 0,01 und 5 Gew.-% reiner Wirksubstanz, bezogen auf den eingesetzten Kunststoff (fest).

Das isolierte weißgetönte Kunststoffpulver wird dann nach Zugabe eines oberflächenaktiven Stoffes und gegebenenfalls Wasser unter starkem Rühren homogenisiert. Danach kann eine Erhöhung der Menge des oberflächenaktiven Stoffes, gegebenenfalls auf die gesamte, für die Stabilität der Dispersion benötigte Menge, erfolgen. Die erhaltene Suspension wird dann vorzerkleinert und naß gemahlen. Die Vorzer-kleinerung kann über Stein- oder Zahnkolloidmühlen erfolgen. Die anschließende Naß-zerkleinerung kann in Kolloid-, Schwing-, Kegel- und Vibromühlen sowie in Dissolvern oder in Sub-Mikron-Dispersern erfolgen. Vorzugsweise werden jedoch kontinuierliche Rührwerksmühlen mit Mahlkörpern, vorzugsweise solche aus SiO₂ von 0,2 bis 5 mm Durchmesser verwendet.

Nach der Mahlbehandlung können gegebenenfalls noch weitere Mengen oberflächenaktive Stoffe oder auch hydrotrope Substanzen, Konservierungsmittel, Netzmittel, Entschäumer und/oder Wasser zugegeben werden, soweit dies nicht schon zu einem frühen Zeitpunkt, z.B. vor der Mahlung, erfolgte.

Das isolierte weißgetönte Kunststoffpulver kann aber auch nach einer Trockenmahlung direkt in die Papierstreichmassen eingearbeitet werden.

Eine besonders vorteilhafte Möglichkeit, eine Dispersion weißgetönten Kunststoffs herzustellen, stellt die Kombination des Aufziehvorgang des Weißtöners und des Mahlvorgangs dar:

Dazu wird der pulverförmige Kunststoff zusammen mit dem entsprechenden Weißtöner, Wasser und oberflächenaktiven Stoffen bei Temperaturen von 60°C bis zur Kochtemperatur, gegebenenfalls nach Homogenisierung und Vorzerkleinerung, wie oben beschrieben naß zerkleinert. Die vollständige Aufhellung findet dabei während des Mahlvorganges im Mahlapparat, vorzugsweise in einer kontinuierlichen Rührwerksmühle mit SiO₂-Mahlkörpern, statt.

Die Einsatzmenge der Weißtöner in der Papierstreichmasse richtet sich nach dem angestrebten Weißeffekt. Im allgemeinen genügen 0,01 bis 0,5 Gew.-% reiner Weißtöner (bezogen auf den Feststoff der aufzuhellenden Papierstreichmasse). Ein besonderer Vorteil ist, daß je nach Streichmassen-Zusammensetzung die erreichbare Vergrauungsgrenze außerordentlich hoch liegt.

Die Papierstreichmassen besitzen im allgemeinen Feststoffgehalte von 35 bis 80, vorzugsweise 40 bis 70 Gew.-%. Außer dem erfindungsgemäß zu verwendenden weißgetönten feinteiligen Kunststoff enthalten sie (Angaben jeweils auf Feststoff bezogen) im allgemeinen
a) 100 bis 150 Gewichtsteile anorganisches Pigment,
b) 3 bis 25 Gewichtsteile Bindemittel, wovon gegebenenfalls bis zur Hälfte aus natürlichem (d.h. nicht-synthetischem) Cobinder (wie z.B. Stärke, Casein) bestehen,
c) bis zu 1 Gewichtsteil Verdicker und
d) bis zu 2 Gewichtsteile Naßfestmittel.

Die Prozentangaben der nachfolgenden Beispiele beziehen sich jeweils auf das Gewicht; Teile sind Gewichtsteile.

### Beispiele

### Beispiel 1 Weißgetöntes Polyacrylnitril

100 g Polyacrylnitril-Pulver (®Dralon RK, Bayer AG) werden 11 entsalztem Wasser suspendiert. Es wird mit Ameisensäure auf pH 2,5 eingestellt. Bei 60°C werden 0,2, 0,5, 1 oder 1,5 % Weißtöner der Formel (1) (R= Ethyl und An = ⁻SO₃OCH₃) hinzugefügt und auf Kochtemperatur erhitzt. Danach wird die Mischung 20-40 Min. bei 98°C verrührt. Es wird bei 60°C abgesaugt und das weißgetönte Pulver im Vakuumtrockenschrank bei 40°C getrocknet. Die weißgetönten Pulver zeigen die folgenden Weißgrade:

**Tabelle 1**

| Beispiel 1 | WT-Konz. in % | Weißgrad | |
|---|---|---|---|
| | | Berger | CIE |
| a) | 0,2 | 147,4 | 138,9 |
| b) | 0,5 | 157,4 | 145,2 |
| c) | 1 | 161,9 | 151,5 |
| d) | 1,5 | 169,3 | 151,5 |

### Beispiel 2 Dispersion von weißgetöntem Polyacrylnitril

188 g des nach Beispiel 1d hergestellten weißgetönten Polyacrylnitril-Pulvers (1,5 % fixierter Weißtöner) werden zusammen mit 140 g Dispergator (ein ethoxyliertes Nonylphenol/Cyclohexylamin-Addukt, ®Avolan ONP 100 %; Bayer) und 672 g Wasser homogenisiert und mit einer Zahnkolloidmühle vorzerkleinert. Die Suspension wird dann bei Raumtemperatur mit 4 Durchgängen in einer Perlmühle naß zerkleinert. Die resultierende stabile Dispersion ist leicht in Papierstreichmassen einzuarbeiten und zeigt ausgezeichnete Weißeffekte mit hohen Lichtechtheiten, auch noch bei hohen Zusatzmengen.

### Beispiel 3: Papierstreichmasse (nicht erfindungsgemäß)

Durch Zusammenrühren von

| | |
|---|---|
| 50 | Teilen China Clay SPS, |
| 50 | Teilen Calciumcarbonat ( Kreide ), |
| 12 | Teilen einer anionischen Kunststoffdispersion eines acrylsäureesterhaltigen Mischpolymerisats mit einem Feststoffgehalt von 48 % (®Acronal S 320 D der BASF), |
| 0,5 | Teilen Polyvinylalkohol und |
| 80 | Teilen Wasser |

wird eine Papierstreichmasse mit einem Feststoffgehalt von ca. 55 % hergestellt, deren pH-Wert mit Natronlauge auf 9 eingestellt wird (Streichmasse 3).

### Beispiel 4:

In jeweils 1 kg der Streichfarbe gemäß Beispiel 3 werden a) 150 g, b) 300 g und c) 450 g Dispersion gemäß Beispiel 2 eingearbeitet.

Zur Herstellung der gestrichenen Papiere werden die Streichmassen 3 und 4 a)-c) mit Hilfe einer Handrakel oder einer Versuchsstreichanlage auf Papier aufgetragen und bei 80°C getrocknet. Tabelle 2 zeigt den Weißgrad CIE der Papiere nach Herstellung sowie nach Belichtung (1 Woche bei Tageslicht).

**Tabelle 2**

| Beispiel | Weißtöner Einsatzkonztr. in % | Weißgrad CIE | | Weißgradabfall durch Belichtung |
|---|---|---|---|---|
| | | vor Belichtung | nach Belichtung | |
| 3) | ohne WT | 71,4 | 71 | 0,4 |
| 4 a) | 0,037 | 94,4 | 93,2 | 1,5 |
| 4 b) | 0,065 | 101,8 | 100,8 | 1 |
| 4 c) | 0,088 | 107,4 | 106,1 | 1,3 |

Schon mit sehr niedriger Weißtönerkonzentration zeigen die erfindungsgemäßen Papiere sowohl einen erhöhten Weißgrad als auch eine deutlich verbesserte Lichtechtheit.

Auf die gleiche Weise wie die Dispersionen lassen sich auch entsprechende Mengen weißgetöntes Polyacrylnitrilpulver gemäß Beispiel 1 direkt in diese Streichmasse einarbeiten.

### Beispiel 5: Weißgetöntes Polyacrylnitril

Verfährt man wie im Beispiel 1 beschrieben, fügt statt des Weißtöners der Formel (1) (R= Ethyl und An = ⁻SO₃OCH₃) jedoch 1 % Weißtöner der Formel (2) (X= CH, R¹= Methyl, R²= SO₂-CH₃ und An⁻ = ⁻SO₃OCH₃) hinzu und arbeitet wie beschrieben auf, so erhält man ebenfalls für die Aufhellung von Papierstreichmassen geeignetes Polyacrylnitrilpulver (Weißgrad Berger 156, CIE 147,6), das in gleicher Weise, wie im Beispiel 2 beschrieben, eine stabile Dispersion ergibt, die leicht in Papierstreichmassen eingearbeitet werden kann und dort hervorragende Weißeffekte mit hoher Lichtechtheit und hoher Vergrauungsgrenze liefert.

## Patentansprüche

1. Weißgetönte, feinteilige Polyacrylnitrile mit einer Teilchengröße kleiner 1 µm, wobei der Weißtöner aus der Reihe bestehend aus worin
R Ethyl oder Phenyl bedeutet,
worin
x für CH oder N,
R¹ für CH₃ oder CH₂-C₆H₅ und
R² für H oder SO₂-CH₃ stehen;
und worin
R³ für NH₂, CH₃, NH-C₃H₆-N(CH₃)₃⁺ An⁻, C₂H₄-N(CH₃)₃⁺ An-, CH₂-CH(CH₃)-N(CH₃)₃⁺ An⁻, CH(CH₃)-CH₂-N(CH₃)₃⁺ An⁻, C₂H₄-O-CH(CH₃)-CH₂-N(CH₃)₃⁺ An⁻ oder C₂H₄-CO-NH-C₃H₆-N(CH₃)₃⁺ An⁻ und
An⁻ das Anion einer Mineralsäure, Ameisensäure, Essigsäure, Milchsäure oder ⁻O₃SOCH₃ bedeuten,
ausgewählt ist.

2. Kunststoffdispersion, enthaltend
A) 1 bis 30 Gew.-% weißgetönten, feinteiligen Kunststoff gemäß Anspruch 1,
B) 1 bis 50 Gew.-% oberflächenaktive Stoffe,
C) 0 bis 15 Gew.-% Konservierungsmittel und
D) 20 bis 98 Gew.-% Wasser, wobei bis zur Hälfte des Wassers durch hydrotrope Substanzen ersetzt werden kann und sich die Prozentangaben jeweils auf die Summe A + B + D beziehen.

3. Kunststoffdispersion, gemäß Anspruch 2, enthaltend
5 bis 25 Gew.-% der Komponente A),
5 bis 20 Gew.-% der Komponente B) und
55 bis 90 Gew.-% der Komponente D).

4. Verfahren zur Herstellung der Kunststoffdispersion nach Anspruch 2, **dadurch gekennzeichnet, daß** der pulverförmige Kunststoff zusammen mit dem entsprechenden Weißtöner, Wasser und oberflächenaktiven Stoffen bei Temperaturen von 60°C bis zur Kochtemperatur gegebenenfalls nach Homogenisierung und Vorzerkleinerung naßzerkleinert werden.

5. Verwendung der weißgetönten, feinteiligen Kunststoffe gemäß Anspruch 1 zum Weißtönen von Papierstreichmassen auf Basis synthetischer Bindemittel.

6. Papierstreichmassen auf Basis synthetischer Bindemittel, enthaltend weißgetönte, feinteilige Kunststoffe gemäß Anspruch 1.

## Claims

1. Whitened, finely divided polyacrylonitriles having a particle size of less than 1 µm, the whitener being selected from the series consisting of in which
R denotes ethyl or phenyl,
in which
X represents CH or N,
R¹ represents CH₃ or CH₂-C₆H₅ and
R² represents H or SO₂-CH₃;
and in which
R³ denotes NH₂, CH₃, NH-C₃H₆-N(CH₃)₃⁺An⁻, C₂H₄-N(CH₃)₃⁺An⁻, CH₂-CH(CH₃)-N(CH₃)₃⁺An⁻, CH(CH₃)-CH₂-N(CH₃)₃⁺An⁻, C₂H₄-O- CH(CH₃)-CH₂-N(CH₃)₃⁺An⁻ or C₂H₄-CO-NH-C₃H₆-N(CH₃)₃⁺An⁻ and
An⁻ denotes the anion of a mineral acid, formic acid, acetic acid, lactic acid or ⁻O₃SOCH₃.

2. Plastics dispersion containing
A) from 1 to 30% by weight of a whitened, finely divided plastic according to Claim 1,
B) from 1 to 50% by weight of surface-active substances,
C) from 0 to 15% by weight of preservatives and
D) from 20 to 98% by weight of water, it being possible to replace up to half the water by hydrotropic substances and the stated percentages being relative to the sum A + B + D in each case.

3. Plastics dispersion according to Claim 2, containing
from 5 to 25% by weight of the component A),
from 5 to 20% by weight of the component B) and
from 55 to 90% by weight of the component D).

4. Process for the preparation of the plastics dispersion according to Claim 2, **characterized in that** the pulverulent plastic, together with the corresponding whitener, water and surface-active substances, is wet-comminuted at temperatures from 60°C to the boiling point, optionally after homogenization and precomminution.

5. Use of the whitened, finely divided plastics according to Claim 1 for whitening paper coating slips based on synthetic binders.

6. Paper coating slips based on synthetic binders, containing whitened, finely divided plastics according to Claim 1.

## Revendications

1. Polyacrylonitrile finement divisé blanchi, ayant une taille de particules inférieure à 1 µm, les agents de blanchiment étant choisis dans le groupe constitué par où
R représente un groupe éthyle ou phényle;
où
X représente CH ou N,
R¹ représente CH₃ ou CH₂-C₆H₅, et
R² représente H ou SO₂-CH₃;
et où
R³ est NH₂, CH₃, NH-C₃H₆-N(CH₃)₃⁺ An⁻, C₂H₄-N(CH₃)₃⁺ An⁻, CH₂-CH(CH₃)-N(CH₃)₃⁺ An⁻, CH(CH₃)-CH₂-N(CH₃)₃⁺ An⁻, C₂H₄-O-CH(CH₃)-CH₂-N(CH₃)₃⁺ An⁻ ou C₂H₄-CO-NH-C₃H₆-N(CH₃)₃⁺ An⁻, et
An⁻ représente l'anion d'un acide inorganique, de l'acide formique, de l'acide acétique, de l'acide lactique ou ⁻O₃SOCH₃.

2. Dispersion de matière plastique, contenant
A) de 1 à 30 % en masse d'une matière plastique finement divisée blanchie selon la revendication 1,
B) de 1 à 50 % en masse d'agents tensioactifs,
C) de 0 à 15 % en masse de conservateurs et
D) de 20 à 98 % en masse d'eau, l'eau pouvant être remplacée jusqu'à la moitié par des substances hydrotropes, par exemple par de l'éthylèneglycol ou du glycérol, et les indications de pourcentage se rapportent toujours à la somme A + B + D.

3. Dispersion de matière plastique selon la revendication 2, contenant
de 5 à 25 % en masse du constituant A),
de 5 à 20 % en masse du constituant B) et
de 55 à 90 % en masse du constituant D).

4. Procédé de préparation de la dispersion de matière plastique selon la revendication 2, **caractérisé en ce que** l'on broie à l'état humide la matière plastique pulvérulente avec l'agent de blanchiment correspondant, de l'eau et des agents tensioactifs à des températures allant de 60°C à la température d'ébullition, éventuellement après une homogénéisation et un broyage préalable.

5. Utilisation des matières plastiques finement divisées blanchies selon la revendication 1 pour le blanchiment de compositions de couchage de papier à base de liants synthétiques.

6. Compositions de couchage de papier à base de liants synthétiques, contenant des matières plastiques finement divisées blanchies selon la revendication 1.
